# FASCICULE DE BREVET EUROPEEN

(11) **EP 0 386 384 B1**
(45) Date de publication et mention de la délivrance du brevet: **30.09.1992**
(21) Numéro de dépôt: 89420215.9
(22) Date de dépôt: 13.06.1989
(51) Int. Cl.: B22D 27/13, B22C 9/04

(54) **Procédé de moulage à mousse perdue et sous pression de pièces métalliques**
Verfahren zum Vollformgiessen von metallischen Gegenständen unter Druck
Process for the lost foam casting under pressure of metal pieces

(30) Priorité: 07.03.1989 FR 8903706
(43) Date de publication de la demande: 12.09.1990
(73) Titulaire: ALUMINIUM PECHINEY, 75008 Paris Cédex 08 (FR)
(72) Inventeur: Garat, Michel, F-38500 Voiron (FR)
(74) Mandataire: Vanlaer, Marcel

(56) Documents cités:
- EP-A- 0 152 754
- FR-A- 887 120
- FR-A- 2 606 688
- GB-A- 2 159 445

## Description

La présente invention est relative à un procédé de moulage à mousse perdue et sous pression de pièces métalliques notamment en aluminium et en ses alliages.

Il est connu de l'homme de l'art, par exemple par l'enseignement de l'USP N° 3 157 924, d'utiliser pour le moulage des métaux des modèles en mousse de matière organique telle que le polystyrène que l'on plonge dans un moule constitué par du sable sec ne contenant aucun agent de liaison. Industriellement, ces modèles sont généralement revêtus d'un film de matériau réfractaire destiné à améliorer la qualité des pièces moulées. Dans un tel procédé, le métal à mouler, qui a été préalablement fondu, est amené au contact du modèle par l'intermédiaire d'un orifice d'alimentation et de canaux traversant le sable, et se substitue progressivement audit modèle en le brûlant et en le transformant principalement en vapeurs qui s'échappent entre les grains de sable.

Par rapport au moulage classique en moule non permanent, cette technique évite la fabrication préalable, par compactage et agglomération de matériaux réfractaires pulvérulents, de moules rigides associés de façon plus ou moins compliquée à des noyaux et permet une récupération facile des pièces moulées ainsi qu'un recyclage aisé des matériaux de moulage.
Elle est donc plus simple et plus économique que la technique classique. Par ailleurs, elle offre aux concepteurs de pièces moulées une plus grande liberté en ce qui concerne la forme desdites pièces. C'est pourquoi cette technique s'avère de plus en plus séduisante du point de vue industriel.
Cependant, elle est handicapée par plusieurs inconvénients dont deux d'entre eux résultent de mécanismes métallurgiques classiques, à savoir:
- la relative lenteur de la solidification qui favorise la formation de piqûres de gazage provenant de l'hydrogène dissous dans l'alliage d'aluminium liquide.
- la relative faiblesse des gradients thermiques qui favorise la formation de microretassures.

C'est dans le but d'éviter de tels inconvénients que la demanderesse a proposé dans la demande de brevet français publiée sous le n° 2 606 688 une invention consistant à appliquer sur le moule après remplissage et avant que la fraction solidifiée du métal ne dépasse 40% en poids une pression gazeuse isostatique de valeur maximale comprise entre 0,5 et 1,5 MPa.

Ainsi le procédé selon ladite invention comprenait les étapes classiques du moulage à mousse perdue, à savoir:
- mettre en oeuvre un modèle de la pièce à mouler formé d'une mousse en matière organique revêtue d'un film de matériau réfractaire;
- immerger ledit modèle dans un moule formé de sable sec sans liant;
- remplir le moule avec le métal à l'état fondu pour brûler ledit modèle, ce remplissage s'effectuant par l'intermédiaire d'un orifice d'alimentation mettant en relation le modèle avec l'extérieur du moule.
- évacuer les vapeurs et résidus liquides émis par ledit modèle pendant sa combustion;
- permettre au métal fondu de se solidifier pour obtenir la pièce.

Mais la demanderesse l'avait amélioré en ce sens que lorsque le moule avait été rempli complètement, c'est-à-dire quand le métal s'était substitué entièrement au modèle et que la majeure partie des vapeurs avait été évacuée, elle appliquait une pression gazeuse sur le moule; cette opération pouvant être réalisée en plaçant le moule dans une enceinte apte à tenir à la pression et reliée à une source de gaz sous pression.
Cette opération pouvait être faite immédiatement après le remplissage alors que le métal était encore entièrement liquide, mais elle pouvait encore avoir lieu plus tard pour autant que la fraction solidifiée de métal dans le moule ne dépassat pas 40%, valeur au-delà de laquelle la pression aurait eu un effet négligeable.
De préférence, la valeur de la pression appliquée était au maximum comprise entre 0,5 et 1,5 MPa: une valeur inférieure à 0,5 MPa étant d'un effet insuffisant et une valeur supérieure à 1,5 MPa entraînant des coûts d'exploitation élevés.
On constatait alors qu'on augmentait considérablement la compacité des pièces en éliminant ou tout au moins en réduisant les piqûres de gazage et les microretassures et améliorait ainsi leurs caractéristiques mécaniques. Toutefois, cela provoquait l'apparition d'un nouvel inconvénient appelé "l'abreuvage".
En effet, quand on établit une pression sur un moule de moulage à mousse perdue sans plus de précautions, ladite pression s'exerce d'une part directement sur l'orifice d'alimentation en métal où elle est transmise pratiquement instantanément à toute la masse de métal liquide, d'autre part à la surface du sable où elle est transmise avec une intensité progressivement atténuée par l'effet de perte de charge à travers les grains de sable. Il s'établit donc un déséquilibre de pression entraînant une surpression Δ P du métal par rapport au sable au niveau de leur interface c'est-à-dire à l'endroit où le modèle était en contact avec le sable. Ce déséquilibre est temporaire et se produit peu après l'application de la pression pour se résorber ensuite.

Si cette surpression est trop grande, elle provoque une pénétration du métal entre les grains de sable et entraîne une déformation de la surface de la pièce. C'est en cela que consiste le phénomène dit d "abreuvage". Pour y parer, il fallait donc chercher à diminuer le plus possible cette surpression et la demanderesse y était parvenue dans la demande principale en procédant à l'application d'une pression qui croît progressivement dans le temps de la valeur O jusqu'à la valeur maximum souhaitée après quoi on maintenait cette pression jusqu'à solidification complète du métal. En effet, plus la pression est faible au début de son application, plus le déséquilibre est faible. On est ainsi amené à définir une vitesse d'accroissement de la pression suffisamment faible pour avoir une surpression réduite.
Mais outre ce phénomène d'abreuvage et les inconvénients résultant des mécanismes métallurgiques classiques évoqués ci-dessus auxquels une solution avait été apportée, la demanderesse s'est aperçue de deux autres inconvénients résultant ceux-là de mécanismes absolument spécifiques au procédé à mousse perdue et qui sont:
- la formation de soufflures due à des résidus gazéfiés de la mousse
- la formation d'inclusions de carbone associées à des oxydes et consécutive au contact de l'alliage d'aluminium liquide avec des résidus carbonés de la mousse.

D'où des recherches complémentaires qui ont abouti aux conclusions suivantes.
Comme on l'a vu plus haut, la pratique industrielle du moulage à modèle perdu consiste à revêtir les modèles d'un film de matériau réfractaire généralement formé de particules de céramique agglomérées par un liant. Ce film agit comme suit: au moment de la coulée du métal liquide, la mousse fabriquée le plus souvent à partir de polystyrène est éliminée à la fois sous la forme gazeuse et liquide. La couche réfractaire est chargée de réguler l'élimination de la forme gazeuse par sa perméabilité et d'absorber la forme liquide. D'une façon générale, la perméabilité doit être adaptée à la pièce afin d'assurer le maintien d'un matelas de gaz entre métal liquide et mousse et le pouvoir absorbant doit être maximum pour éliminer les résidus liquides.
Ainsi à la fin du remplissage du moule, la couche réfractaire se trouve saturée en résidus, l'excès par rapport à la saturation s'étant échappé dans le sable. On a donc dans le moule le métal ayant une température de 600 à 800°C en contact avec cette couche saturée en matière organique d'où peut résulter une gazéification du liquide qui génère alors une pression telle que du gaz pénètre dans le métal et y forme des soufflures tout en provoquant l'apparition d'inclusions de carbone provenant d'une combustion incomplète des résidus de mousse.

Pour éviter cet inconvénient, il faut donc créer une surpression suffisante dans le métal liquide par rapport à l'espace situé dans le sable derrière le film afin de provoquer l'évacuation des résidus gazeux et liquides vers le sable et d'empêcher ainsi leur entrée dans le métal.
Mais, cela va à l'encontre de la solution adoptée pour éviter l'abreuvage qui consistait à réduire le plus possible la vitesse d'accroissement de la pression pour diminuer le plus possible cette surpression.
La demanderesse a ainsi trouvé qu'il était impératif pour éviter l'abreuvage et la pénétration des résidus dans le métal de se situer dans une fourchette de surpression d'où le perfectionnement selon l'invention qui consiste à utiliser une vitesse d'accroissement de la pression. telle qu'en fonction de la granulométrie du sable et de la profondeur d'immersion du modèle elle génère rapidement et temporairement par perte de charge à travers le sable une surpression du métal fondu par rapport au sable au niveau de leur interface, cette surpression atteignant une valeur comprise entre deux limites et décroissant ensuite à mesure que ladite pression augmente puis à maintenir ladite pression constante jusqu 'à solidification complète.

De préférence, la valeur de cette vitesse se situe entre 0,003 et 0,3 MPa par seconde et est d'autant plus petite que l'épaisseur de la pièce est grande, des valeurs de vitesse extérieures à cette fourchette faisant prédominer l'un ou l'autre des deux inconvénients.

Cette vitesse doit évidemment tenir compte de la perte de charge à travers le moule c'est-à-dire de la granulométrie du sable et aussi de la profondeur d'immersion du modèle dans le sable.
C'est pourquoi, on la choisit en fonction de ces paramètres et de manière à obtenir des valeurs de surpression comprises entre 0,001 et 0,030 MPa et de préférence entre 0,002 et 0,010 MPa.
Cette surpression est nécessaire seulement pendant une période critique qui suit immédiatement le remplissage de pièce et où le film est encore saturé de produits non totalement vaporisés. De préférence, cette surpression est atteinte en moins de 2 secondes après application de la pression, moment où le phénomène d'abreuvage est le plus important.

L'invention peut être illustrée à l'aide des exemples d'application suivants qui portent sur le moulage de collecteur et de culasse de moteur à combustion interne dans des conditions qui tiennent compte de la granulométrie du sable et de la profondeur d'immersion du modèle afin de se situer dans les fourchettes de surpression revendiquées.
Ces conditions et les paramètres des moules utilisés figurent dans le tableau 1 suivant:

Les pièces ainsi moulées présentaient très peu de soufflures et aucune incrustation de carbone, ce qui montre l'efficacité du perfectionnement selon l'invention.

## Revendications

1. Procédé de moulage à mousse perdue et sous pression de pièces métalliques comprenant les étapes suivantes:
- mettre en oeuvre un modèle de la pièce à mouler formé d'une mousse en matière organique revêtue d'un film de réfractaire;
- immerger ledit modèle dans un moule formé de sable sec sans liant;
- remplir le moule avec le métal à l'état fondu pour brûler ledit modèle;
- évacuer les vapeurs et résidus liquides émis par le modèle;
- permettre au métal fondu de se solidifier pour obtenir ladite pièce;
- appliquer sur le moule avant que la fraction solidifiée de métal dépasse 40% en poids, une pression isostatique de valeur maximale comprise entre 0,5 et 1,5 MPa caractérisé en ce que ladite pression s'accroît avec une vitesse telle qu'en fonction de la granulométrie du sable, de la profondeur d'immersion du modèle elle génère rapidement et temporairement par perte de charge à travers le sable une surpression du métal fondu par rapport au sable au niveau de leur interface, cette surpression atteignant une valeur comprise entre deux limites et décroissant ensuite à mesure que ladite pression augmente puis à maintenir ladite pression constante jusqu'à solidification complète.

2. Procédé selon la revendication 1 dans lequel la vitesse de croissance de la pression est comprise entre 0,003 et 0,3 MPa/sec et d'autant plus petite que l'épaisseur de la pièce est grande.

3. Procédé selon la revendication 1 dans lequel la surpression a une valeur comprise entre 0,001 et 0,030 MPa.

4. Procédé selon la revendication 3 dans lequel la surpression a une valeur comprise entre 0,002 et 0,010 MPa.

5. Procédé selon la revendication 1 dans lequel la surpression maximale est atteinte en moins de 2 secondes.

## Patentansprüche

1. Verfahren zum Vollformgießen von metallischen Gegenständen unter Druck, das die folgenden Schritte umfaßt:
- Herstellen eines Modells des zu formenden Stückes aus einem organischen Schaum, der mit einer feuerfesten Schicht verkleidet ist;
- Eintauchen des Modells in eine Form trockenen Sandes ohne Bindemittel;
- Auffüllen der Form mit dem geschmolzenen Metall unter Verbrennen des Modells;
- Absaugen der vom Modell abgegebenen Dämpfe und Rückstände;
- Erstarrenlassen des geschmolzenen Metalls, um das Stück zu erhalten;
- Anlegen eines isostatischen Druckes mit einem Maximalwert zwischen 0,5 und 1,5 MPa, bevor der erstarrte Anteil an Metall 40 Gew.-% überschreitet,
dadurch gekennzeichnet, daß der Druck mit einer solchen Geschwindigkeit zunimmt, daß er in Abhängigkeit der Korngrößenverteilung des Sandes und der Eintauchtiefe des Modells, schnell und zeitlich begrenzt, über den Druckverlust über den Sand einen Überdruck des geschmolzenen Metalls in bezug auf den Sand in Höhe ihrer Grenzfläche erzeugt, wobei dieser Überdruck einen Wert erreicht, der zwischen zwei Grenzen liegt und anschließend nach Maßgabe der Druckzunahme abnimmt, um diesen Druck dann bis zur vollständigen Erstarrung konstant zu halten.

2. Verfahren nach Anspruch 1, worin die Geschwindigkeit der Drucksteigerung zwischen 0,003 und 0,3 MPa/s liegt und umso kleiner ist, je größer die Dicke des Stückes ist.

3. Verfahren nach Anspruch 1, worin der Überdruck einen Wert zwischen 0,001 und 0,030 MPa besitzt.

4. Verfahren nach Anspruch 3, worin der Überdruck einen Wert zwischen 0,002 und 0,010 MPa besitzt.

5. Verfahren nach Anspruch 1, worin der maximale Überdruck in weniger als 2 Sekunden erreicht ist.

## Claims

1. A process for the lost-foam casting, under pressure, of metal articles involving the following stages:
- using a pattern of the article to be cast formed by a foam of organic material covered with a film of refractory material;
- immersing said pattern in a mould formed by dry sand without binder;
- filling the mould with the metal in the molten state to burn said pattern
- evacuating the steam and liquid residues emitted by the pattern;
- allowing the molten metal to solidify so as to obtain said article
- applying to the mould, before the solidified fraction of metal exceeds 40% by weight, an isostatic pressure having a value in a maximum range of between 0.5 and 1.5 MPa, characterised in that said pressure increases at a rate which is such that, as a function of the grain size of the sand and the depth of immersion of the pattern, it rapidly and temporarily generates, by loss of charge through the sand, an excess pressure of molten metal relative to the sand in the region of their interface, this excess pressure reaching a value which lies between two limits and then decreases as said pressure increases, then keeping said pressure constant until solidification is complete.

2. A process according to Claim 1, in which the rate of increase of pressure is between 0.003 and 0.3 MPa/sec and the thicker the article, the lower the rate.

3. A process according to Claim 1, in which the excess pressure has a value of between 0.001 and 0.030 MPa.

4. A process according to Claim 3, in which the excess pressure has a value of between 0.002 and 0.010 MPa.

5. A process according to Claim 1, in which the maximum excess pressure is reached in less than 2 seconds.
